# EUROPÄISCHE PATENTSCHRIFT

(11) **EP 1 379 725 B1**
(45) Veröffentlichungstag und Bekanntmachung des Hinweises auf die Patenterteilung: **13.09.2006**
(21) Anmeldenummer: 02704724.0
(22) Anmeldetag: 26.02.2002
(51) Int. Cl.: D06M 23/10, D06M 11/79, D06M 11/45, D06M 15/00

(54) **TEXTILE FLÄCHENGEBILDE MIT SELBSTREINIGENDER UND WASSERABWEISENDER OBERFLÄCHE**
FLAT TEXTILE STRUCTURES WITH SELF-CLEANING AND WATER-REPELLENT SURFACES
PRODUIT PLAT TEXTILE POURVU D'UNE SURFACE AUTO-NETTOYANTE ET HYDROFUGE

(30) Priorität: 12.04.2001 DE 10118346
(43) Veröffentlichungstag der Anmeldung: 14.01.2004
(73) Patentinhaber: Degussa AG, 40474 Düsseldorf (DE)
(72) Erfinder: OLES, Markus, 45525 Hattingen (DE); NUN, Edwin, 48727 Billerbeck (DE)
(86) Internationale Anmeldenummer: PCT/EP2002/002013
(87) Internationale Veröffentlichungsnummer: WO 2002/084016

(56) Entgegenhaltungen:
- WO-A-00/58410
- WO-A-01/32820
- WO-A-01/96512
- WO-A-97/28303

## Beschreibung

Die vorliegende Erfindung betrifft textile Flächengebilde mit selbstreinigender und wasserabweisender Oberfläche.

Es ist bekannt, dass zum Erzielen einer guten Selbstreinigung einer Oberfläche die Oberfläche neben einer sehr hydrophoben Oberfläche auch eine gewisse Rauhigkeit aufweisen muss. Eine geeignete Kombination aus Struktur und Hydrophobie macht es möglich, dass schon geringe Mengen bewegten Wassers auf der Oberfläche haftende Schmutzpartikel mitnehmen und die Oberfläche reinigen (WO 96/04123; US-P 3,354,022).

Stand der Technik ist gemäß EP 0 933 388, dass für solche selbstreinigenden Oberflächen ein Aspektverhältnis von > 1 und eine Oberflächenenergie von weniger als 20 mN/m erforderlich ist. Das Aspektverhältnis ist hierbei definiert als der Quotient von Höhe zur Breite der Struktur. Vorgenannte Kriterien sind in der Natur, beispielsweise im Lotusblatt, realisiert. Die aus einem hydrophoben wachsartigen Material gebildete Oberfläche der Pflanze weist Erhebungen auf, die einige µm voneinander entfernt sind. Wassertropfen kommen im Wesentlichen nur mit diesen Spitzen in Berührung. Solche wasserabstoßenden Oberflächen werden in der Literatur vielfach beschrieben.

CH-PS-268 258 beschreibt ein Verfahren, bei dem durch Aufbringen von Pulvern wie Kaolin, Talkum, Ton oder Silicagel strukturierte Oberflächen erzeugt werden. Die Pulver werden durch Öle und Harze auf Basis von Organosiliziumverbindungen auf der Oberfläche fixiert (Beispiele 1 bis 6).

EP 0 909 747 lehrt ein Verfahren zur Erzeugung einer selbstreinigenden Oberfläche. Die Oberfläche weist hydrophobe Erhebungen mit einer Höhe von 5 bis 200 µm auf. Hergestellt wird eine derartige Oberfläche durch Aufbringen einer Dispersion von Pulverpartikeln und einem inerten Material in einer Siloxan-Lösung und anschließendem Aushärten. Die strukturbildenden Partikel werden also durch ein Hilfsmedium am Substrat fixiert. WO 00/58410 kommt zu dem Ergebnis, dass es technisch möglich ist, Oberflächen von Gegenständen künstlich selbstreinigend zu machen. Die hierfür nötigen Oberflächenstrukturen aus Erhebungen und Vertiefungen haben einen Abstand zwischen den Erhebungen der Oberflächenstrukturen im Bereich von 0,1 bis 200 µm und eine Höhe der Erhebung im Bereich 0,1 bis 100 µm. Die hierfür verwendeten Materialien müssen aus hydrophoben Polymeren oder dauerhaft hydrophobiertem Material bestehen. Ein Lösen der Teilchen aus der Trägermatrix muss verhindert werden.

Der Einsatz von hydrophoben Materialien, wie perfluorierten Polymeren, zur Herstellung von hydrophoben Oberflächen ist bekannt. Eine Weiterentwicklung dieser Oberflächen besteht darin, die Oberflächen im µm-Bereich bis nm-Bereich zu strukturieren. US PS 5,599,489 offenbart ein Verfahren, bei dem eine Oberfläche durch Beschuss mit Partikeln einer entsprechenden Größe und anschließender Perfluorierung besonders abweisend ausgestattet werden kann. Ein anderes Verfahren beschreibt H. Saito et al. in "Service Coatings International", 4, 1997, S.168 ff. Hier werden Partikel aus Fluorpolymeren auf Metalloberflächen aufgebracht, wobei eine stark erniedrigte Benetzbarkeit der so erzeugten Oberflächen gegenüber Wasser mit einer erheblich reduzierten Vereisungsneigung dargestellt wurde.

Das Prinzip ist der Natur entlehnt. Kleine Kontaktflächen erniedrigen die Van-der Waal's Wechselwirkung, die für die Haftung an ebenen Oberflächen mit niedriger Oberflächenenergie verantwortlich ist. Beispielsweise sind die Blätter der Lotuspflanze mit Erhebungen aus einem Wachs versehen, die die Kontaktfläche zu Wasser herabsetzen. WO 00/58410 beschreibt die Strukturen und beansprucht die Ausbildung selbiger durch Aufsprühen von hydrophoben Alkoholen, wie Nonacosan-10-ol oder Alkandiolen, wie Nonacosan-5,10-diol. Nachteilig hieran ist die mangelhafte Stabilität der selbstreinigenden Oberflächen, da Detergenzien zur Auflösung der Struktur führen.

Verfahren zur Herstellung dieser strukturierten Oberflächen sind ebenfalls bekannt. Neben der detailgetreuen Abformung dieser Strukturen durch eine Masterstruktur im Spritzguss oder Prägeverfahren sind auch Verfahren bekannt, die das Aufbringen von Partikeln auf eine Oberfläche nutzen (US 5 599 489).

Gemeinsam ist aber, dass das selbstreinigende Verhalten von Oberflächen durch ein sehr hohes Aspektverhältnis beschrieben wird. Hohe Aspektverhältnisse sind technisch nur sehr schwer realisierbar und besitzen eine geringe mechanische Stabilität.

Aufgabe der vorliegenden Erfindung war es, textile Flächengebilde zu finden, die sehr gute wasserabweisende und selbstreinigende Oberflächen aufweisen, wobei diese Eigenschaften im täglichen Gebrauch der hergestellten Gegenstände aus diesen textilen Flächengebilden erhalten bleiben müssen und wobei die textilen Flächengebilde durch ein Verfahren, welches ohne großen technischen Aufwand durchzuführen ist, herstellbar sind. Auf das Befestigen von Partikeln durch Klebstoff und dergleichen sollte im Hinblick auf die Eigenschaften der textilen Flächengebilde im Gebrauch verzichtet werden können. Es bestand auch die Aufgabe, textile Flächengebilde mit selbstreinigender und wasserabweisender Oberfläche zu finden, die ein hohes Aspektverhältnis der Erhebungen, einen hohen Randwinkel mit Wasser und über ein nicht-prägendes Verfahren in textile Flächengebilde eingebracht werden können.

Überraschenderweise wurde gefunden, dass es möglich ist, Partikel mit der Oberfläche von textilen Flächengebilden dauerhaft zu verbinden. Durch Behandlung der textilen Flächengebilde mit Partikeln und Lösemittel konnte die gestellte Aufgabe gelöst werden. Nach dem Entfernen des Lösungsmittels sind die Partikeln fest mit den textilen Flächengebilden verbunden, ohne dass das Gewebe zerstört wurde.

Gegenstand der Erfindung sind textile Flächengebilde mit selbstreinigender und wasserabweisender Oberfläche, aufgebaut aus
A) mindestens einem synthetischen und/oder natürlichen textilen Basismaterial und
B) einer künstlichen, mindestens teilweise hydrophoben Oberfläche mit Erhebungen und Vertiefungen aus Partikeln, die ohne Klebstoffe, Harze oder Lacke mit dem Basismaterial A fest verbunden sind,
erhalten durch Behandlung des Basismaterials A mit zumindest einem Lösemittel für das Basismaterial A, welches die Partikel, ausgewählt aus Silikaten, Mineralien, Metalloxiden, Metallpulvern, Kieselsäuren, Pigmenten oder Polymeren, ungelöst enthält, und Entfernen des Lösemittels, wobei zumindest ein Teil der Partikel mit der Oberfläche des Basismaterials A fest verbunden werden.

Weiterer Gegenstand der Erfindung ist die Verwendung dieser textilen Flächengebilde mit selbstreinigender und wasserabweisender Oberfläche zur Herstellung von textilen Gegenständen.

Es hat sich gezeigt, dass die erfindungsgemäßen textilen Flächengebilde mit selbstreinigender und wasserabweisender Oberfläche und die daraus hergestellten Textilien durchaus auch mit Wasser mit Detergenzien in Berührung kommen dürfen. Die selbstreinigenden Eigenschaften der Oberflächen gehen dabei nicht verloren. Voraussetzung hierfür ist allerdings, dass die Detergenzien wieder vollständig ausgewaschen werden und eine hydrophobe Oberfläche vorliegt.

Das textile Basismaterial A kann durch die verschiedensten gebräuchlichen Polymere gebildet sein, wie z. B. aus Polycarbonaten, Poly(meth)acrylaten, Polyamiden, PVC, Polyethylenen, Polypropylenen, Polystyrolen, Polyestern, Polyethersulfonen oder Polyalkylenterpthalaten, sowie deren Gemische oder Copolymere.

Als Basismaterial eignen sich auch natürliche Materialien aus Pflanzenteilen ausgewählt aus Baumwolle, Kapok, Flachs, Hanf, Jute, Sisal und Kokos, aus Haarkleidern von Tieren, aus Seide oder mineralischen Ursprung. Mischgewebe aus natürlichen und künstlichen Materialien sind ebenfalls geeignet.

Das erfindungsgemäß einzusetzende Basismaterial A wird im Folgenden beispielhaft näher erläutert.

Die Herstellung von textiler Fertigware erfolgt in der Regel aus Polymerfäden, die im Spinnverfahren hergestellt wurden.

Aus den Fasern und Garnen werden textile Flächengebilde erzeugt. Hierbei können folgende Verfahren verwandt werden:

Weben: Zu diesen Webwaren gehören Gewebe, Teppiche und Bobinets die durch ihrer klassische Gewebebindung von Kett- u. Schussfäden charakterisiert sind.
Wirken und Stricken: Hierbei entstehen Maschenwaren wie z. B. Pullover.
Klöppeln: Hier entstehen die sogenannten Spitze.
Nadeln: Hier entstehen Filze, Nadelfilz- und Nadelflorteppiche, die zusammen mit den Vliesstoffen zu den Textilverbundstoffen zu rechnen sind.

Garn- u. Stückwaren werden im Verlauf ihrer Verarbeitung diversen mechanischen und chemischen Veredlungsprozessen unterworfen, z. B. Kämmen, Beschwerung, Imprägnierung, Krumpffrei- u. Knitterfestausrüstung, Mercerisation, Färben und Bedrucken, Metallisierung, Texturierung usw., die der Verbesserung od. Modifizierung der natürlichen Eigenschaften der Fasern im Hinblick auf die spätere Verwendung dienen sollen. Kriterien, nach denen der Gebrauchswert einer textilen Fertigware durch geeignete Textilprüfungsmethoden beurteilt wird, sind u. a.: Festigkeit gegenüber Zug- und Berstkräften sowie gegen Scheuereinwirkung, Knittererholung in trockenem und nassem Zustand und damit verbunden das Wash-and-Wear-Verhalten, Widerstandsfähigkeit z. B. gegen elektrostatischer Aufladung, Entflammbarkeit oder Regeneinwirkung, Chlor-Retention, Anschmutzverhalten, Luftdurchlässigkeit, Gewebedichte, Filz- u. Krumpffreiheit, Quellfähigkeit, Hydrophilie, Hydrophobie u. Oleophobie, Glanz, Griff, Wasch-, Schweiß- u. Farbechtheit, Resistenz gegen mikrobielle Zerstörung. usw.

Polymergewebe / Textilien, also das Basismaterial A im Sinne der Erfindung, können aus verschiedene Fasern hergestellt werden. Für die meistern Fasern aus thermoplastischen Kunststoffen, wie PET, PA66, PE oder PP, sind die oben genannten Verfahren geeignet. Fasern werden meist mit geschützten Markennamen gehandelt, Beispiele sind Perlon® , Diolen® , Trevira® , Orleon® , aber auch Trivialnamen wie Acrylfasern, Polyesterfasern, Olefinfasern, Aramidfasem usw., sind gebräuchlich.

Als Partikel werden solche eingesetzt, die zumindest ein Material, ausgewählt aus Silikaten, Mineralien, Metalloxiden, Metallpulvern, Kieselsäuren, Pigmenten oder Polymeren aufweisen. Vorzugsweise werden Partikel eingesetzt, die einen Partikeldurchmesser von 0,02 bis 100 µm, besonders bevorzugt von 0,1 bis 50 µm und ganz besonders bevorzugt von 0,1 bis 30 µm aufweisen. Geeignet sind aber auch Partikel, die sich aus Primärteilchen zu Agglomeraten oder Aggregaten mit einer Größe von 0,2-100 µm zusammenlagern.

Im Allgemeinen sind die Partikel derart an der Oberfläche der Polymerfasern gebunden, dass sie untereinander Abstände von 0 - 10 Partikeldurchmesser aufweisen.

Überraschenderweise wurde bei den erfindungsgemäßen textilen Flächengebilde gefunden, dass die Partikel auf dem Basismaterial A nicht sehr eng beieinander liegen müssen. Vielmehr ist es möglich, dass das Basismaterial A nur punktuell mit Partikeln belegt ist und freie Flächen von 2 - 3 Durchmesser der Partikel möglich sind.

Die Benetzung von Festkörpern lässt sich durch den Randwinkel, den ein Wassertropfen mit der Oberfläche bildet, beschreiben. Ein Randwinkel von 0 Grad bedeutet dabei eine vollständige Benetzung der Oberfläche. Die Messung des Randwinkel an Fasern erfolgt in der Regel nach der Wilhelmy Methode. Dabei wird der Faden von einer Flüssigkeit benetzt und die Kraft, mit der die Faser aufgrund der Oberflächenspannung in die Flüssigkeit gezogen wird, gemessen. Je höher der Randwinkel ist, um so schlechter kann die Oberfläche benetzt werden. Das Aspektverhältnis ist definiert als der Quotient von Höhe zur Breite der Struktur der Oberfläche.

Die erfindungsgemäßen textilen Flächen weisen hohe Randwinkel und ein hohes Aspektverhältnis der Erhebungen auf.
Es kann vorteilhaft sein, wenn die eingesetzten Partikel eine strukturierte Oberfläche haben. Vorzugsweise werden Partikel, die eine unregelmäßige Feinstruktur im Nanometerbereich auf der Oberfläche aufweisen, eingesetzt. Die Verwendung derartiger Partikel ist neu und Gegenstand einer gesonderten Patentanmeldung (internes Aktenzeichen: EM 010098).

Als Partikel, insbesondere als Partikel, die eine unregelmäßige Feinstruktur im Nanometerbereich an der Oberfläche aufweisen, werden vorzugsweise solche Partikel eingesetzt, die zumindest eine Verbindung, ausgewählt aus pyrogener Kieselsäure, Fällungskieselsäuren, Aluminiumoxid, Siliziumdioxid, pyrogenen und/oder dotierten Silikaten oder pulverförmige Polymeren aufweisen. Es kann vorteilhaft sein, wenn die eingesetzten Partikel hydrophobe Eigenschaften aufweisen.

Die hydrophoben Eigenschaften der Partikel können durch das verwendete Material der Partikel inhärent vorhanden sein. Es können aber auch hydrophobierte Partikel eingesetzt werden, die nach einer geeigneten Behandlung hydrophobe Eigenschaften aufweisen, wie z. B. eine Behandlung mit zumindest einer Verbindung aus der Gruppe der Alkylsilane, der Fluoralkylsilane oder der Disilazane.

Ebenso ist es im Rahmen der Erfindung möglich, dass die Partikel nach dem Verbinden mit dem Basismaterial A mit hydrophoben Eigenschaften ausgestattet werden. Auch in diesem Fall werden die Partikel vorzugsweise durch eine Behandlung mit zumindest einer Verbindung aus der Gruppe der Alkylsilane, der Fluoralkylsilane oder der Disilazane mit hydrophoben Eigenschaften ausgestattet.

Im Folgenden werden die bevorzugt eingesetzten Partikel näher erläutert.

Die eingesetzten Partikel können aus unterschiedlichen Bereichen kommen. Beispielsweise können es Silikate sein, dotierte Silikate, Mineralien, Metalloxide, Aluminiumoxid, Kieselsäuren oder pyrogene Silikate, Aerosile oder pulverförmige Polymere, wie z. B. sprühgetrocknete und agglomerierte Emulsionen oder cryogemahlenes PTFE. Als Partikelsysteme eignen sich im Besonderen hydrophobierte pyrogene Kieselsäuren, sogenannte Aerosile. Zur Generierung der selbstreinigenden Oberflächen ist neben der Struktur auch eine Hydrophobie nötig. Die eingesetzten Partikel können selbst hydrophob sein, wie beispielsweise das PTFE. Die Partikel können hydrophob ausgerüstet sein, wie beispielsweise das Aerosil VPR 411 oder Aerosil R 8200. Sie können aber auch nachträglich hydrophobiert werden. Hierbei ist es unwesentlich, ob die Partikel vor dem Auftragen oder nach dem Auftragen hydrophobiert werden. Diese, beispielsweise für Aeroperl 90/30, Sipemat Kieselsäure 350, Aluminiumoxid C, Zirkonsilikat, vanadiumdotiert oder Aeroperl P 25/20. Zur letzteren erfolgt die Hydrophobierung zweckmäßig durch Behandlung mit Perfluoralkylsilan und anschließender Temperung.

Als Lösemittel eignen sich prinzipiell alle Lösemittel für die jeweiligen Basismaterialien A. Eine Auflistung für Polymere findet sich beispielsweise in Polymer Handbook, Second Edition; J. Brandrup, E.H. Immergut; John Wiley & Sons Verlag, New York - London - Sydney - Toronto, 1975, im Kapitel IV, Solvents and Non-Solvents for Polymers.

Als Lösemittel kommen prinzipiell geeignete Verbindung aus der Gruppe der Alkohole, der Glykole, der Ether, der Glykolether, der Ketone, der Ester, der Amide, der Nitro-Verbindungen, der Halogenkohlenwasserstoffe, der aliphatischen und aromatischen Kohlenwasserstoffe oder eine Mischung von einer oder mehrerer dieser Verbindungen in Frage, wie z. B. Methanol, Ethanol, Propanol, Butanol, Octanol, Cyclohexanol, Phenol, Kresol, Ethylenglykol, Diethylenglykol, Diethylether, Dibutylether, Anisol, Dioxan, Dioxolan, Tetrahydrofuran, Monoethylenglykolether, Diethylenglykolether, Triethylenglykolether, Polyethylenglykolether, Aceton, Butanon, Cyclohexanon, Ethylacetat, Butylacetat, Iso-Amylacetat, Ethylhexylacetat, Glykolester, Dimethylformamid, Pyridin, N-Methylpyrrolidon, N-Methylcaprolacton, Acetonitril, Schwefelkohlenstoff, Dimethylsulfoxid, Sulfolan, Nitrobenzol, Dichlormethan, Chloroform, Tetrachlormethan, Trichlorethen, Tetrachlorethen, 1,2-Dichlorethan, Chlorphenol, Chlorfluorkohlenwasserstoffe, Benzine, Petrolether, Cyclohexan, Methylcyclohexan, Decalin, Tetralin, Terpene, Benzol, Toluol oder Xylol oder geeignete Mischungen.

Prinzipiell kann das verwendete Lösemittel bei Temperaturen von - 30 bis 300 °C eingesetzt werden. Allgemein wird die Temperatur des Lösemittels durch seinen Siedepunkt und durch den Tg des Basismaterials A limitiert.

In einer besonders bevorzugten Ausführungsart der Erfindung wird das Lösemittel, welches die Partikel aufweist, vor dem Aufbringen auf die Polymeroberfläche auf eine Temperatur von 25 bis 100 °C, vorzugsweise auf eine Temperatur von 50 bis 85 °C, erwärmt.

Ebenfalls Gegenstand der Erfindung ist die Verwendung der textilen Flächengebilde zur Herstellung von Gegenständen mit einer selbstreinigenden und wasserabweisenden Oberfläche, insbesondere zur Herstellung von Bekleidungsstücken, die hohen Belastungen durch Schmutz und Wasser ausgesetzt sind, wie z. B. für den Skisport, Alpinsport, Motorsport, Motorradsport, Motocrosssport, Segelsport, Textilien für den Freizeitbereich sowie technische Textilien wie Zelte, Markisen, Regenschirme, Tischdecken und Kabrio-Verdecke. Gegenstand ist ebenfalls die Verwendung zur Herstellung von Teppichen, Nähgarnen, Seilen, Wandbehängen, Textilien, Tapeten, Bekleidungsstücken, Zelten, Dekor-Vorhängen, Bühnen-Vorhängen, Nähten.

Durch das folgende Beispiel wird die Erfindung näher erläutert.

### Anweindungsbeispiel 1:

Ein Polyestergewebe, Faserdurchmesser Ø 20 µm, wird in ein auf 50 °C erhitztes DMSO Bad mit einer 1 %igen Aerosil R 8200-Suspension gezogen. Die Verweildauer des Gewebes in der Lösung beträgt 10 Sekunden. Vor dem Aufrollen des Gewebes wird das Gewebe über eine Wärmequelle geführt, um ein Abdampfen des Lösungsmittels zu ermöglichen. Tabelle 1 gibt die am Gewebe gemessenen statischen Randwinkel vor und nach dem Aufbringen der Partikel wieder. Die Figuren Fig. 1 und Fig. 2 zeigen REM-Bilder eines unbehandelten Polyestergewebes. Die Figuren Fig. 3 und Fig. 4 zeigen REM-Bilder eines mit Aerosil R8200 behandelten Polyestergewebes.

**Tabelle 1: Statischer Randwinkel vor und nach dem Aufbringen der partikulären Systeme**

| | Randwinkel |
|---|---|
| Polyestergewebe | 140 |
| Polyestergewebe + Partikel | 150-160 |

## Patentansprüche

1. Textile Flächengebilde mit selbstreinigender und wasserabweisender Oberfläche, aufgebaut aus
A) mindestens einem synthetischen und/oder natürlichen textilen Basismaterial und
B) einer künstlichen, mindestens teilweise hydrophoben Oberfläche mit Erhebungen und Vertiefungen aus Partikeln, die ohne Klebstoffe, Harze oder Lacke mit dem Basismaterial A fest verbunden sind,
erhalten durch Behandlung des Basismaterials A mit zumindest einem Lösemittel für das Basismaterial A, welches die Partikel, ausgewählt aus Silikaten, Mineralien, Metalloxiden, Metallpulvern, Kieselsäuren, Pigmenten oder Polymeren, ungelöst enthält, und Entfernen des Lösemittels, wobei zumindest ein Teil der Partikel mit der Oberfläche des Basismaterials A fest verbunden werden.

2. Textile Flächengebilde gemäß Anspruch 1,
**dadurch gekennzeichnet,**
**dass** die Partikel in dem Lösemittel suspendiert sind.

3. Textile Flächengebilde nach mindestens einem der Ansprüche 1 bis 2,
**dadurch gekennzeichnet,**
**dass** als textiles Basismaterial A Polymergewebe auf der Basis von Polycarbonaten, Poly(meth)acrylaten, Polyamiden, PVC, Polyethylenen, Polypropylenen, Polystyrolen, Polyestern, Polyethersulfonen oder Polyalkylenterephthalaten, sowie deren Gemische oder Copolymere, enthalten sind.

4. Textile Flächengebilde nach mindestens einem der Ansprüche 1 bis 2,
**dadurch gekennzeichnet,**
**dass** als textiles Basismaterial A natürliche Materialien aus Pflanzenteilen, ausgewählt aus Baumwolle, Kapok, Flachs, Hanf, Jute, Sisal, Haarkleidern von Tieren, Seide, aus mineralischen Ursprung oder Mischgewebe aus natürlichen und künstlichen Materialien, enthalten sind.

5. Textile Flächengebilde nach mindestens einem der Ansprüche 1 bis 4,
**dadurch gekennzeichnet,**
**dass** als Lösemittel zumindest eine als Lösemittel für das entsprechende Basismaterial A geeignete Verbindung aus der Gruppe der Alkohole, der Glykole, der Ether, der Glykolether, der Ketone, der Ester, der Amide, der Nitro-Verbindungen, der Halogenkohlenwasserstoffe, der aliphatischen und aromatischen Kohlenwasserstoffe oder Mischungen eingesetzt wird.

6. Textile Flächengebilde nach Anspruch 5,
**dadurch gekennzeichnet,**
**dass** als Lösemittel zumindest eine als Lösemittel für das entsprechende Basismaterial A geeignete Verbindung ausgewählt aus Methanol, Ethanol, Propanol, Butanol, Octanol, Cyclohexanol, Phenol, Kresol, Ethylenglykol, Diethylenglykol, Diethylether, Dibutylether, Anisol, Dioxan, Dioxolan, Tetrahydrofuran, Monoethylenglykolether, Diethylenglykolether, Triethylenglykolether, Polyethylenglykolether, Aceton, Butanon, Cyclohexanon, Ethylacetat, Butylacetat, Iso-Amylacetat, Ethylhexylacetat, Glykolester, Dimethylformamid, Pyridin, N-Methylpyrrolidon, N-Methylcaprolacton, Acetonitril, Schwefelkohlenstoff, Dimethylsulfoxid, Sulfolan, Nitrobenzol, Dichlormethan, Chloroform, Tetrachlormethan, Trichlorethen, Tetrachlorethen, 1,2-Dichlorethan, Chlorphenol, Chlorfluorkohlenwasserstoffe, Benzine, Petrolether, Cyclohexan, Methylcyclohexan, Decalin, Tetralin, Terpene, Benzol, Toluol oder Xylol oder Mischungen eingesetzt wird.

7. Textile Flächengebilde nach mindestens einem der Ansprüche 1 bis 6,
**dadurch gekennzeichnet,**
**dass** das Lösemittel, welches die Partikel enthält, vor dem Aufbringen auf das Basismaterial A eine Temperatur von -30 °C bis 300 °C, bevorzugt 25 bis 100 °C, aufweist.

8. Textile Flächengebilde nach Anspruch 7,
**dadurch gekennzeichnet,**
**dass** das Lösemittel, welches die Partikel aufweist, vor dem Aufbringen auf das Basismaterial A auf eine Temperatur von 50 bis 85 °C erwärmt wird.

9. Textile Flächengebilde nach mindestens einem der Ansprüche 1 bis 8,
**dadurch gekennzeichnet,**
**dass** Partikel, die einen mittleren Partikeldurchmesser von 0,02 bis 100 µm aufweisen, enthalten sind.

10. Textile Flächengebilde nach mindestens einem der Ansprüche 1 bis 9,
**dadurch gekennzeichnet,**
**dass** Partikel, die einen mittleren Partikeldurchmesser von 0,1 bis 30 µm aufweisen, enthalten sind.

11. Textile Flächengebilde nach mindestens einem der Ansprüche 1 bis 10,
**dadurch gekennzeichnet,**
**dass** Partikel, die eine unregelmäßige Feinstruktur im Nanometerbereich auf der Oberfläche aufweisen, enthalten sind.

12. Textile Flächengebilde nach mindestens einem der Ansprüche 1 bis 11,
**dadurch gekennzeichnet,**
**dass** Partikel, ausgewählt aus pyrogenen Kieselsäuren, Fällungskieselsäuren, Aluminiumoxid, Siliziumdioxid, dotierten Silikaten, pyrogenen Silikaten oder pulverförmige Polymeren enthalten sind.

13. Textile Flächengebilde nach mindestens einem der Ansprüche 1 bis 12,
**dadurch gekennzeichnet,**
**dass** die Partikel hydrophobe Eigenschaften aufweisen.

14. Textile Flächengebilde nach mindestens einem der Ansprüche 1 bis 12,
**dadurch gekennzeichnet,**
**dass** die Partikel durch eine Behandlung mit einer geeigneten Verbindung hydrophobe Eigenschaften aufweisen.

15. Textile Flächengebilde gemäß Anspruch 14,
**dadurch gekennzeichnet,**
**dass** die Partikel vor oder nach dem Verbinden mit dem Basismaterial A mit hydrophoben Eigenschaften ausgestattet werden.

16. Textile Flächengebilde nach mindestens einem der Ansprüche 14 bis 15,
**dadurch gekennzeichnet,**
**dass** die Partikel durch eine Behandlung mit zumindest einer Verbindung aus der Gruppe der Alkylsilane, Fluoralkylsilane und/oder Disilazane mit hydrophoben Eigenschaften ausgestattet werden.

17. Textile Flächengebilde nach mindestens einem der Ansprüche 14 bis 15,
**dadurch gekennzeichnet,**
**dass** die einzelnen Partikel auf dem Basismaterial A Abstände von 0 - 10 Partikeldurchmesser, insbesondere von 2 - 3 Partikeldurchmesser, aufweisen.

18. Verwendung der textilen Flächengebilde nach mindestens einem der Ansprüche 1 bis 17 zur Herstellung von textilen Gegenständen mit einer selbstreinigenden und wasserabweisenden Oberfläche.

19. Verwendung nach Anspruch 18 zur Herstellung von Bekleidungsstücken, die hohen Belastungen durch Schmutz und Wasser ausgesetzt sind, insbesondere für den Skisport, Alpinsport, Motorsport, Motorradsport, Motorcrosssport, Segelsport, Textilien für den Freizeitbereich sowie technische Textilien wie Zelte, Markisen, Regenschirme, Tischdecken und Kabrio-Verdecke.

20. Verwendung nach Anspruch 18 zur Herstellung von Teppichen, Nähgarnen, Seilen, Wandbehängen, Textilien, Tapeten, Bekleidungsstücken, Zelten, Dekor-Vorhängen, Bühnen-Vorhängen, Nähten.

## Claims

1. A textile fabric having a self cleaning and water repellent surface, constructed from
A) at least one synthetic and/or natural textile base material and
B) an artificial, at least partly hydrophobic surface having elevations and depressions comprising particles securely bonded to the base material A without adhesives, resins or coatings,
obtained by treating the base material A with at least one solvent for the base material A, containing the particles, selected from silicates, minerals, metal oxides, metal powders, silicas, pigments and polymers, in undissolved form and removing the solvent to leave at least a portion of the particles securely bonded to the surface of the base material A.

2. A textile fabric according to claim 1, **characterized in that** the particles are suspended in the solvent.

3. A textile fabric according to either or both of claims 1 and 2, **characterized in that** the textile base material A comprises a polymeric woven based on polycarbonates, poly(meth)acrylates, polyamides, PVC, polyethylenes, polypropylenes, polystyrenes, polyesters, polyether sulphones or polyalkylene terephthalates and also a blend or copolymer thereof.

4. A textile fabric according to either or both of claims 1 and 2, **characterized in that** the textile base material A comprises a natural material composed of plant parts selected from cotton, kapok, flax, hemp, jute, sisal, hair coats of animals, silk, of mineral origin or a blend of natural and artificial materials.

5. A textile fabric according to one or more of claims 1 to 4, **characterized in that** the solvent is at least one compound from the group of the alcohols, the glycols, the ethers, the glycol ethers, the ketones, the esters, the amides, the nitro compounds, the (hydro)halocarbons, the aliphatic and aromatic hydrocarbons or mixtures that is suitable as a solvent for the corresponding base material A.

6. A textile fabric according to claim 5, **characterized in that** the solvent is at least one compound selected from methanol, ethanol, propanol, butanol, octanol, cyclohexanol, phenol, cresol, ethylene glycol, diethylene glycol, diethyl ether, dibutyl ether, anisole, dioxane, dioxolane, tetrahydrofuran, monoethylene glycol ether, diethylene glycol ether, triethylene glycol ether, polyethylene glycol ether, acetone, butanone, cyclohexanone, ethyl acetate, butyl acetate, isoamyl acetate, ethylhexyl acetate, glycol esters, dimethylformamide, pyridine, N-methylpyrrolidone, N-methylcaprolactone, acetonitrile, carbon disulphide, dimethyl sulphoxide, sulpholane, nitrobenzene, dichloromethane, chloroform, tetrachloromethane, trichloroethene, tetrachloroethene, 1,2-dichloroethane, chlorophenol, (hydro)chlorofluorocarbons, petroleum spirits, petroleum ethers, cyclohexane, methylcyclohexane, decalin, tetralin, terpenes, benzene, toluene and xylene or mixtures that is suitable as a solvent for the corresponding base material A.

7. A textile fabric according to one or more of claims 1 to 6, **characterized in that** the solvent which contains the particles has a temperature of from -30°C to 300°C and preferably of from 25 to 100°C before application to the base material A.

8. A textile fabric according to claim 7, **characterized in that** the solvent which comprises the particles is heated to a temperature of from 50 to 85°C before the application to the base material A.

9. A textile fabric according to one or more of claims 1 to 8, **characterized in that** it includes particles having an average particle diameter of from 0.02 to 100 µm.

10. A textile fabric according to one or more of claims 1 to 9, **characterized in that** it includes particles having an average particle diameter of from 0.1 to 30 µm.

11. A textile fabric according to one or more of claims 1 to 10, **characterized in that** it includes particles having an irregular fine structure in the nanometre range on the surface.

12. A textile fabric according to one or more of claims 1 to 11, **characterized in that** it includes particles selected from pyrogenic silicas, precipitated silicas, aluminium oxide, silicon dioxide, doped silicates, pyrogenic silicates and pulverulent polymers.

13. A textile fabric according to one or more of claims 1 to 12, **characterized in that** the particles have hydrophobic properties.

14. A textile fabric according to one or more of claims 1 to 12, **characterized in that** the particles have hydrophobic properties due to a treatment with a suitable compound.

15. A textile fabric according to claim 14, **characterized in that** the particles are provided with hydrophobic properties before or after bonding to the base material A.

16. A textile fabric according to either or both of claims 14 and 15, **characterized in that** the particles are provided with hydrophobic properties by a treatment with at least one compound from the group of the alkylsilanes, fluoroalkylsilanes and disilazanes.

17. A textile fabric according to either or both of claims 14 and 15, **characterized in that** the individual particles on the base material A are spaced 0 - 10 particle diameters and especially 2 - 3 particle diameters apart.

18. The use of a textile fabric according to one or more of claims 1 to 17 for manufacturing a textile article having a self cleaning and water repellent surface.

19. The use according to claim 18 for manufacturing a garment exposed to high levels of soil and water, especially for ski sports, alpine sports, motor sports, motorcycle sports, motocross sports, sailing sports, a textile for the leisure sector and also an industrial textile such as a tent, an awning or blind, an umbrella, a tablecloth or a cabriolet cover.

20. The use according to claim 18 for manufacturing a carpet, a sewing thread, a rope, a wallhanging, a textile, a wallpaper, a garment, a tent, a decorative curtain, a theatre curtain or stitching.

## Revendications

1. Eléments plats textiles ayant une surface autonettoyante et hydrophobe, constitués
A) au moins d'un matériau de base textile synthétique et/ou naturel et
B) d'une surface artificielle au moins en partie hydrophobe avec des saillies et des creux constituée de particules reliées solidement au matériau de base A sans colles, résines ou vernis,
obtenus par
- traitement du matériau de base A avec au moins un solvant pour le matériau de base A, lequel renferme, non dissoutes, les particules choisies parmi les silicates, minéraux, oxydes métalliques, poudres métalliques, acides siliciques, pigments ou polymères, et
- élimination du solvant, au moins une partie des particules étant reliée solidement à la surface du matériau de base A.

2. Eléments plats textiles selon la revendication 1,
**caractérisés en ce que**
les particules sont en suspension dans le solvant.

3. Eléments plats textiles selon au moins l'une quelconque des revendications 1 à 2,
**caractérisés en ce que**
comme matériau de base textile A, ils contiennent des tissés polymères à base de polycarbonates, de poly(méth)acrylates, de polyamides, de PVC, de polyéthylènes, de polypropylènes, de polystyrènes, de polyesters, de polyéthersulfones ou de téréphtalates de polyalkylène, ainsi que leurs mélanges ou copolymères.

4. Eléments plats textiles selon au moins l'une quelconque des revendications 1 à 2,
**caractérisés en ce que**
comme matériau de base textile A, ils contiennent des matières naturelles constituées de parties végétales choisies parmi le coton, le capoc, le lin, le chanvre, le jute, le sisal, les pelages d'animaux, la soie, d'origine minérale ou des tissés mixtes de matières naturelles et artificielles.

5. Eléments plats textiles selon au moins l'une quelconque des revendications 1 à 4,
**caractérisés en ce que**
comme solvant on utilise au moins un composé convenant comme solvant pour le matériau de base textile A correspondant, appartenant au groupe des alcools, des glycols, des éthers, des éthers glycoliques, des cétones, des esters, des amides, des composés nitro, des hydrocarbures halogénés, des hydrocarbures aliphatiques et aromatiques ou de mélanges.

6. Eléments plats textiles selon la revendication 5,
**caractérisés en ce que**
comme solvant on utilise au moins un composé convenant comme solvant pour le matériau de base A correspondant, choisi parmi le méthanol, l'éthanol, le propanol, le butanol, l'octanol, le cyclohexanol, le phénol, le crésol, l'éthylène glycol, le diéthylène glycol, l'éther diéthylique, l'éther dibutylique, l'anisol, le dioxane, le dioxolane, le tétrahydrofurane, l'éther de monoéthylène glycol, l'éther de diéthylène glycol, l'éther de triéthylène glycol, l'éther de polyéthylène glycol, l'acétone, la butanone, la cyclohexanone, l'acétate d'éthyle, l'acétate de butyle, l'acétate d'iso-amyle, l'acétate d'éthylhexyle, l'ester de glycol, le diméthylformamide, la pyridine, la N-méthylpyrrolidone, la N-méthylcaprolactone, l'acétonitrile, le sulfure de carbone, le sulfoxyde de diméthyle, le sulfolane, le nitrobenzène, le dichlorométhane, le chloroforme, le tétrachlorométhane, le trichloroéthène, le tétrachloréthène, le 1,2-dichloréthane; le chlorophénol, les chlorofluorocarbones, les benzènes, l'éther de pétrole, le cyclohexane, le méthylcyclohexane, la décaline, la tétraline, les terpènes, le benzène, le toluène ou le xylène ou des mélanges.

7. Eléments plats textiles selon au moins l'une quelconque des revendications 1 à 6,
**caractérisés en ce que**
le solvant, qui contient les particules, présente une température de-30°C à 300°C, de préférence de 25 à 100°C, avant d'être appliqué sur le matériau de base A.

8. Eléments plats textiles selon la revendication 7,
**caractérisés en ce que**
le solvant qui contient les particules est chauffé, à une température de 50°C à 85°C, avant de l'appliquer sur le matériau de base A.

9. Eléments plats textiles selon au moins l'une quelconque des revendications 1 à 8,
**caractérisés en ce qu'**
ils contiennent des particules qui présentent un diamètre de particule moyen de 0,02 µm à 100 µm.

10. Eléments plats textiles selon au moins l'une quelconque des revendications 1 à 9,
**caractérisés en ce qu'**
ils contiennent des particules qui ont un diamètre de particule moyen de 0,1 µm à 30 µm.

11. Eléments plats textiles selon au moins l'une quelconque des revendications 1 à 10,
**caractérisés en ce que**
ils contiennent des particules qui ont à la surface une structure fine irrégulière de l'ordre du nanomètre.

12. Eléments plats textiles selon au moins l'une quelconque des revendications 1 à 11,
**caractérisés en ce que**
ils contiennent des particules choisies parmi les acides siliciques pyrogènes, les acides siliciques de précipitation, l'oxyde d'aluminium, le dioxyde de silicium, les silicates dopés, les silicates pyrogènes ou les polymères pulvérulents.

13. Eléments plats textiles selon au moins l'une quelconque des revendications 1 à 12,
**caractérisés en ce que**
les particules présentent des propriétés hydrophobes.

14. Eléments plats textiles selon au moins l'une quelconque des revendications 1 à 12,
**caractérisés en ce que**
les particules présentent des propriétés hydrophobes grâce à un traitement avec un composé approprié.

15. Eléments plats textiles selon la revendication 14,
**caractérisés en ce que**
les particules sont dotées de propriétés hydrophobes avant ou après la liaison avec le matériau de base A.

16. Eléments plats textiles selon au moins l'une quelconque des revendications 14 à 15,
**caractérisés en ce que**
les particules sont dotées de propriétés hydrophobes grâce à un traitement avec au moins un composé du groupe des alkylsilanes, des fluoroalkylsilanes et/ou des disilazanes.

17. Eléments plats textiles selon au moins l'une quelconque des revendications 14 à 15,
**caractérisés en ce que**
les différentes particules présentent, sur le matériau de base A, des distances de 0 à 10 diamètres de particule, en particulier de 2 - 3 diamètres de particule.

18. Utilisation des éléments plats textiles selon au moins l'une quelconque des revendications 1 à 17, pour fabriquer des objets textiles ayant une surface autonettoyante et hydrophobe.

19. Utilisation selon la revendication 18, pour fabriquer des vêtements qui sont exposés à d'importantes sollicitations par la saleté et l'eau, en particulier pour le ski, l'alpinisme, les sports automobiles, les courses de moto, le motocross, la voile, des textiles pour les loisirs ainsi que des textiles techniques tels que les tentes, les stores, les parapluies, les nappes et les capotes de cabriolets.

20. Utilisation selon la revendication 18, pour fabriquer des tapis, des fils à coudre, des cordes, des tapisseries, des textiles, des papiers peints, des vêtements, des tentes, des rideaux de décoration, des rideaux de scène, des coutures.
